# NOUVEAU FASCICULE DE BREVET EUROPEEN

(11) **EP 0 518 740 B2**
(45) Date de publication et mention de la décision concernant l'opposition: **19.05.1999**
(45) Mention de la délivrance du brevet: 13.03.1996
(21) Numéro de dépôt: 92401549.8
(22) Date de dépôt: 05.06.1992
(51) Int. Cl.: D21H 21/42

(54) **Feuille de sécurité**
Sicherheitsblatt
Safety sheet

(30) Priorité: 12.06.1991 FR 9107157
(43) Date de publication de la demande: 16.12.1992
(73) Titulaire: ARJO WIGGINS S.A., 92130 Issy-les-Moulineaux (FR)
(72) Inventeur: Camus, Michel, F-38850 Charavines (FR)
(74) Mandataire: Domange, Maxime

(56) Documents cités:
- EP-A- 0 059 056
- EP-A- 0 185 396
- EP-A- 0 377 167
- EP-A- 0 400 902
- EP-A- 0 490 825
- EP-A- 0 520 060
- DE-A- 2 743 019
- DE-B- 1 696 245
- GB-A- 160
- US-A- 5 002 636

## Description

L'invention concerne une feuille imprimable de sécurité destinée à la fabrication de billets de banque et autres documents de valeur ou de sécurité ; cette feuille contenant au moins un élément de sécurité, par exemple un fil de sécurité.

Il est connu pour authentifier notamment les papiers pour billets de banque d'y incorporer un fil de sécurité. Le fil de sécurité est souvent constitué d'un fil de polyester transparent recouvert d'une couche d'aluminium ou imprimé.

Ce fil peut être visible en lumière transmise et invisible en lumière réfléchie, comme décrit dans les brevets EP-A-279 880 et US-A-5 002 636.

Des technologies très performantes comme la photocopie couleur ou d'autres techniques d'impression de haute résolution permettent maintenant de contrefaire facilement des documents ou des papiers de valeur. Ainsi pour parer à ces contrefaçons, on a réalisé des documents qui contiennent un fil de sécurité qui apparaît à la surface du document à certains endroits dits "fenêtres" et ce, sur au moins une face du document.

Des méthodes pour fabriquer de tels documents sont décrites par exemple dans les brevets EP-A-59056 et EP-A- 229645.

Si un fil métallisé est incorporé selon ces méthodes, en lumière transmise, le fil apparaît comme une ligne sombre sur chaque face du document ; en lumière réfléchie on observe des parties métalliques brillantes dans les fenêtres.

Le document US-A-5002636 décrit un document ayant un fil de sécurité couvert d'une couche pigmentée.

Cependant, il est nécessaire de rendre encore plus difficile la contrefaçon des documents contenant des fils de sécurité apparaissant dans des fenêtres. Dans la demande de brevet EP-A-400902 on a décrit un papier de sécurité contenant un fil de sécurité qui présente dans chaque fenêtre au moins deux parties métalliques qui forment des motifs répétitifs le long du fil et telles que ces deux parties métalliques soient de couleurs différentes. Ce fil est notamment réalisé en créant des parties métalliques non continues sur une face d'un fil qui porte sur l'autre face une couche continue d'un métal de couleur différente des parties non continues.

Dans la demande de brevet EP-A-377 167 on a décrit un papier de sécurité non reproductible par photocopie grâce à un fil de sécurité qui présente, dans les fenêtres du papier, des structures déviant des rayons lumineux provenant du photocopieur.
Les rayons déviés empêchent la reproduction de certaines impressions portées sur le papier car ils ont préalablement interagit avec le photoconducteur sur le tambour du photocopieur à l'endroit où auraient été reproduites les impressions. Sur la photocopie, il apparaît des zones claires à la place des impressions. Les structures utilisées pour dévier les rayons sont des hologrammes adaptés à la géométrie du photocopieur.
Cette solution fait appel à des techniques compliquées.

La Demanderesse a trouvé qu'un document de sécurité, contenant un fil de sécurité qui apparait à la surface dans des fenêtres, peut être réalisé de façon simple et avec une plus grande sécurité en utilisant un fil de sécurité opaque et qui présente, sur au moins une face, des marques iridescentes qui apparaissent au moins partiellement dans au moins une des fenêtres sur au moins une face du document, selon la revendication 1.

Le fait qu'il comporte des marques iridescentes protège le document de la reproduction par photocopie et permet de l'authentifier en lumière réfléchie en observant la face du document où il y a les fenêtres.

Le fait que le fil soit opaque rend le fil observable sous forme d'une ligne sombre en lumière transmise et permet ainsi d'authentifier le document en lumière transmise ; l'iridescence n'est pas observée quand on regarde le fil en lumière transmise.

Le fil aura comme couleur de fond une couleur semblable à celle de la partie du document où le fil sera introduit.

Du fait que le fil a la même couleur (ou une couleur proche) que celle de la partie du document le contenant, il se confond avec le document et donc ne peut être reproduit lors d'une photocopie.

Les marques iridescentes peuvent être présentes sur le fil de façon discontinue et de préférence à intervalles réguliers espacés d'un pas égal à environ celui des fenêtres. De préférence les marques vont d'un bord à l'autre du fil dans le sens travers. Elles peuvent aussi être présentes sous la forme d'au moins une bande continue sur la longueur du fil.

Ces deux possibilités (discontinuité - continuité) peuvent être combinées.

On peut utiliser soit un seul type de marques iridescentes, soit plusieurs types de marques iridescentes qui se différencient par leurs iridescences c'est-à-dire par les couleurs qu'elles produisent sous des angles donnés. On choisira de préférence les marques iridescentes de façon à avoir un bon contraste avec la couleur de fond du fil.

Comme support pour le fil de sécurité, on peut utiliser du polyester incolore [ou éventuellement coloré en masse (le blanc étant considéré comme une couleur)], le polyester ayant des propriétés mécaniques et chimiques bien adaptées à l'application des fils de sécurité.

Le fil de base est recouvert sur une ou ses deux faces d'une couche opaque. Cette couche a une couleur proche de celle de la partie du document où sera incorporé le fil.

Cette couche peut être apportée par un couchage ou par impression (par héliogravure par exemple) d'un fil plastique (comme le polyester) et en quantités de façon à avoir un fil dont l'opacité finale est supérieure à celle de la feuille où il sera incorporé.

Les marques iridescentes sont mises sur une ou les deux faces du film. Cependant, il est plus avantageux de disposer les marques iridescentes en recto-verso afin que ces marques soient bien présentes dans les fenêtres. En effet, lorsqu'on introduit un fil dans un document par un procédé industriel, le fil a tendance à vriller et ainsi ce n'est pas toujours la même face du fil qui apparaît pour une face donnée du document.

Il peut être aussi avantageux d'utiliser un fil sous forme d'un complexe constitué d'au moins deux fils contrecollés et comportant chacun des marques iridescentes.

La présence recto-verso est également intéressante si on souhaite réaliser des documents comportant des fenêtres sur les deux faces.

De préférence, les marques iridescentes sont déposées par héliogravure ou sérigraphie.

Les marques iridescentes sont réalisées avec un pigment minéral iridescent comme un mica enrobé de dioxyde de titane. Les pigments sont mélangés à un liant transparent qui a une bonne adhérence avec la matière du film.

Le film est ensuite découpé en bandelettes qui ont une largeur de préférence comprise entre 0,8 et 2 mm. Cependant, des fils plus larges peuvent convenir pour l'invention.

L'invention vise à foumir aussi un document de sécurité contenant un fil de sécurité détectable à la fois visuellement et sur machine de tri.

Sur machine de tri, on détecte par exemple les documents par mesure de la conductivité électrique du fil de sécurité ou par mesure capacitive liée à la présence du fil (voir brevet FR 1570807). Pour de telles détections, le fil doit comporter des parties électroconductrices.

Dans le cas de la mesure de la conductivité, la partie électroconductrice doit être continue tout le long du fil. Le fil est rendu conducteur par apport d'une couche électroconductrice sur au moins l'une des faces du fil de base. Comme couche conductrice, on peut utiliser une couche métallique réalisée par dépôt sous vide d'un métal électroconducteur (aluminium, chrome, nickel par exemple) ou réalisée par couchage ou impression d'une encre électroconductrice (encre métallique ou encre au noir de carbone par exemple).

La ou les couches conductrices sont masquées en recouvrant les deux faces du fil avec au moins une couche, ayant une couleur proche ou identique à celle du document où sera incorporé le fil de sécurité. Des marques iridescentes sont ensuite apportées sur l'une ou les deux faces du fil conformément à l'invention.

On peut aussi détecter un fil sur une machine de tri grâce au magnétisme du fil. Dans ce cas, il faut rendre le fil magnétique en y apportant un élément magnétique. On peut par exemple rendre le fil magnétique en déposant une couche d'oxydes métalliques (oxyde de fer par exemple).

Comme pour le fil conducteur et conformément à l'invention on masque ensuite la couche magnétique et on porte des marques iridescentes.

On peut également combiner couche électroconductrice sur une face du fil et couche magnétique sur l'autre face.

L'invention n'est pas limitée à la détection par mesure de conductivité électrique ou de la capacité ou du magnétisme : il est seulement nécessaire que la couche colorée et les marques iridescentes ne perturbent pas la détection.

Pour réaliser un fil de sécurité comportant un élément détectable sur machine de tri, notamment électroconducteur ou magnétique, on peut utiliser un fil complexe, comme décrit ci-dessus, constitué d'au moins deux fils et tel que l'élément détectable se trouve à l'intérieur du complexe. Ceci évite notamment que les couches ou les bandes de cet élément se craquèlent (la discontinuité d'une couche électroconductrice est gênante si l'on souhaite mesurer sa conductivité).

Ce complexe peut être obtenu en contrecollant par exemple deux films "marques iridescentes / couche colorée / fil de polyester / couche d'un élément détectable sur machine // adhésif // film de polyester / couche colorée / marques iridescentes.

Les couches colorées et les marques iridescentes peuvent être apportées après collage des deux films ; chaque film peut comporter une couche détectable ; l'adhésif peut comporter une matière détectable.

Le complexe peut également être obtenu en incorporant une feuille détectable entre deux films ; les couches colorées et les marques iridescentes sont apportées de préférence après l'incorporation de la feuille détectable. La feuille détectable peut être incorporée entre les deux films notamment par collage.

Pour détecter le fil par mesure de la conductivité électrique, on peut utiliser comme feuille détectable, une feuille d'aluminium par exemple.

La feuille imprimable selon l'invention est à base de fibres de cellulose ; elle peut éventuellement comporter des fibres synthétiques. Elle peut comporter d'autres éléments d'authentification ou d'infalsification bien connus de l'Homme du métier (filigranes, fibres fluorescentes, agents chimiques sensibles aux solvants, acides, bases, oxydo-réducteurs ...).

Les exemples suivants non limitatifs de l'invention, en regard des dessins annexés, permettront de mieux comprendre comment peut être réalisée l'invention.

La figure 1a représente un fil selon l'invention comportant des bandes iridescentes transversales.

La figure 1b représente le fil de la figure 1a en coupe transversale.

Les figures 2 à 5 représentent d'autres modes de réalisation du fil selon l'invention.

Le fil des figures 1a et 1b est constitué d'une bande de polyester P revêtue sur une face d'une couche C colorée opaque et sur une face des marques iridescentes I. Ces marques iridescentes sont présentes sur le fil de façon discontinue et à intervalles réguliers espacés d'un pas e égal à environ celui des fenêtres de la feuille dans lequel le fil est destiné à être introduit. Ces marques vont d'un bord à l'autre du fil dans le sens travers. Sur la figure 1 ces marques sont des barres transversales, sur la figure 2 ces marques sont des caractères.

Selon un autre mode de réalisaticn représenté sur les figures 3 et 4, les marques sont présentes sous la forme d'une ou deux bandes continues sur la longueur du fil.

Sur la figure 5, on a représenté un fil selon l'invention qui présente des marques combinées discontinues et continues.

### EXEMPLE 1:

Sur une face d'un film polyester transparent de 12 µm d'épaisseur, on dépose à l'aide d'une barre de MEYER n° 1 une couche blanche opaque réalisée à partir d'un pigment minéral blanc, du dioxyde de titane enrobé d'une résine vinylique et dispersé dans du méthyléthylcétone.
La composition est déposée en une quantité telle que l'opacité du fil soit de 88 photovolts.
Sur l'autre face du film de polyester couché blanc, on dépose des marques iridescentes discontinues, à intervalles réguliers, par héliogravure (comme sur la figure 1).

La composition iridescente comprend, en sec :
- substance iridescente: 60 parties mica enrobé de dioxyde de titane présentant une iridescence jaune-verte.
- liant polymère vinylique : 40 parties

Le film est découpé en bandelettes de 1 mm de large.
Le fil est introduit dans une feuille de papier blanc (opacité 85 photovolts) selon la méthode décrite dans le brevet EP 59056 et tel que les marques iridescentes apparaissent dans les fenêtres à la surface du papier.

En lumière transmise, on observe un fil sombre continu. En lumière réfléchie, on n'observe que les marques iridescentes sous un angle d'environ 45 degrés dans les fenêtres du document.

Les marques iridescentes ont une bonne résistance à la circulation.

### EXEMPLE 2:

On métallise une face d'un film de polyester de 12 µm d'épaisseur par dépôt (sous vide) d'une couche continue d'aluminium.

Sur chaque face du fil on dépose la couche blanche opaque décrite à l'exemple 1. Sur cette couche blanche. on imprime des marques iridescentes en jaune-vert (cf. exemple 1) en bandes continues.

Puis on imprime des marques iridescentes avec des pigments présentant une iridescence rose, de façon discontinue à intervalles réguliers et tel qu'elles forment un angle d'environ 45° avec les marques en jaune-vert.

On découpe le film en fils de 1 mm de large, et tel que les marques iridescentes en bandes continues soient centrées sur le milieu du fil et d'une largeur inférieure à celle du fil.

On incorpore le fil dans un papier blanc suivant l'exemple 1.

On fait les mêmes observations qu'à l'exemple 1.

### EXEMPLE 3:

On colle une feuille d'aluminium d'une épaisseur de 6 µm entre deux films de polyester transparents de 6 µm d'épaisseur chacun.

On recouvre chaque face du complexe obtenu avec la couche blanche faite selon l'exemple 1.
On imprime l'une ou les deux faces par héliogravure avec les pigments iridescents utilisés dans l'exemple 1. On découpe le complexe obtenu en fils de 1.2 mm de large. On incorpore le complexe obtenu dans un papier blanc comme dans l'exemple 1.

En lumière transmise, on cbserve un fil sombre continu. En lumière réfléchie, on observe l'iridescence dans les fenêtres à la surface du papier.

Le fil peut aussi être détecté sur une machine de tri en mesurant la conductivité ou la capacité électrique du document obtenu selon l'invention.

## Revendications

1. Document de sécurité contenant un fil de sécurité visible en lumière transmise apparaissant à la surface du document à des endroits déterminés appelés fenêtres caractérisé en ce que le fil est opaque et a une couleur de fond proche et une opacité finale supérieure à celle de la partie du document le contenant et qu'il présente sur au moins une des faces des marques iridescentes apparaissant au moins partiellement dans au moins une des fenêtres sur au moins une face du document, les marques iridescentes étant réalisées avec des pigments minéraux iridescents.

2. Document de sécurité selon l'une des revendications 1, caractérisé par le fait que les marques iridescentes sont présentes sur le fil de façon discontinue, de préférence à intervalles réguliers espacés d'un pas égal à environ celui des fenêtres.

3. Document de sécurité selon l'une des revendications 1, caractérisé par le fait que les marques sont présentes sous forme d'une bande continue sur la longueur du fil.

4. Document de sécurité selon l'une des revendications 1 à 3, caractérisée par le fait que le fil comporte des marques iridescentes d'iridescences différentes.

5. Document de sécurité selon l'une des revendications 1 à 4, caractérisé par le fait que les marques iridescentes sont présentes recto-verso sur le fil.

6. Document de sécurité selon l'une des revendications 1 à 5, caractérisé par le fait que le fil de sécurité en un complexe d'au moins deux fils.

7. Document de sécurité selon l'une des revendications 1 à 6, caractérisé par le fait que le fil de sécurité est détectable à la fois visuellement et sur machine de tri.

8. Document de sécurité selon les revendication 6 et 7, caractérisé par le fait que le fil de sécurité est sous forme d'un complexe constitué d'au moins deux fils entre lesquels se situe au moins un élément détectable sur machine de tri.

9. Document de sécurité selon l'une des revendications 7 à 8, caractérisé par le fait que le fil comporte au moins un élément détectable électroconducteur.

10. Document de sécurité selon l'une des revendications 7 à 9, caractérisé par le fait que le fil comporte au moins un élément détectable magnétique.

## Patentansprüche

1. Sicherheitsdokument, das einen Sicherheitsfaden enthält, der im durchscheinenden Licht sichtbar ist und an bestimmten, Fenster genannten Stellen an der Oberfläche des Dokuments erscheint, dadurch gekennzeichnet, dass der Faden undurchsichtig ist und eine Grundfarbe hat, die der des Teils des Dokuments nahe ist, der ihn enthält, und eine Endopazität aufweist, die höher ist, als die des Teils des Dokuments, der ihn enthält, und dass er auf mindestens einer der Seiten irisierende Marken aufweist, die mindestens teilweise in mindestens einem der Fenster auf mindestens einer der Seiten des Dokuments erscheinen, wobei die irisierenden Marken mit irisierenden mineralischen Pigmenten erzeugt werden.

2. Sicherheitsdokument nach Patentanspruch 1, dadurch gekennzeichnet, dass die irisierenden Marken auf dem Faden diskontinuierlich sind, vorzugsweise mit regelmäßigen Intervallen, die ungefähr denselben Abstand haben, wie die Fenster.

3. Sicherheitsdokument nach Patentanspruch 1, dadurch gekennzeichnet, dass die Marken über die ganze Länge des Fadens einen kontinuierlichen Streifen bilden.

4. Sicherheitsdokument nach einem der Patentansprüche 1 bis 3, dadurch gekennzeichnet, dass der Faden irisierende Marken aufweist, die unterschiedlich irisieren.

5. Sicherheitsdokument nach einem der Patentansprüche 1 bis 4, dadurch gekennzeichnet, dass sich die irisierenden Marken auf Vorder- und Rückseite des Fadens befinden.

6. Sicherheitsdokument nach einem der Patentansprüche 1 bis 5, dadurch gekennzeichnet, dass der Sicherheitsfaden ein Komplex aus mindestens zwei Fäden ist.

7. Sicherheitsdokument nach einem der Patentansprüche 1 bis 6, dadurch gekennzeichnet, dass der Sicherheitsfaden sowohl visuell, als auch in einer Sortiermaschine feststellbar ist.

8. Sicherheitsdokument nach den Patentansprüchen 6 und 7, dadurch gekennzeichnet, dass der Sicherheitsfaden ein Komplex aus mindestens zwei Fäden ist, zwischen denen sich mindestens ein in einer Sortiermaschine feststellbares Teil befindet.

9. Sicherheitsdokument nach einem der Patentansprüche 7 bis 8, dadurch gekennzeichnet, dass der Faden mindestens ein elektrisch leitendes feststellbares Teil aufweist.

10. Sicherheitsdokument nach einem der Patentansprüche 7 bis 9, dadurch gekennzeichnet, dass der Faden mindestens ein magnetisches feststellbares Teil aufweist.

## Claims

1. A security document containing a security thread visible in transmitted light and appearing at certain places called windows on the surface of the document, characterised in that the thread is opaque and has a background colour close to and a final opacity greater than that of the part of the document containing it and that it has on at least one of the surfaces iridescent marks appearing at least partially in at least one of the windows on at least one surface of the document, the iridescent marks being made with iridescent mineral pigments.

2. A security document according to one of claims 1, characterised in that the iridescent marks on the thread are discontinuous, preferably at regular intervals separated by a spacing equal approximately to the spacing between the windows.

3. A security document according to one of claims 1, characterised in that the marks are in the form of a continuous band along the thread length.

4. A security document according to any of claims 1 to 3, characterised in that the thread has iridescent marks with different iridescences.

5. A security document according to any of claims 1 to 4, characterised in that the iridescent marks are on both sides of the thread.

6. A security document according to any of claims 1 to 5, characterised in that the security thread is a complex of at least two threads.

7. A security document according to any of claims 1 to 6, characterised in that the security thread is detectable both visually and on a sorting machine.

8. A security document according to claims 6 and 7, characterised in that the security thread is in the form of a complex comprising at least two threads between which at least one component detectable on a sorting machine is disposed.

9. A security document according to claim7 or 8, characterised in that the thread comprises at least one electrically conductive detectable component.

10. A security document according to any of claims 7 to 9, characterised in that the thread comprises at least one magnetic detectable component.
